# EUROPÄISCHE PATENTSCHRIFT

(11) **EP 0 399 169 B1**
(45) Veröffentlichungstag und Bekanntmachung des Hinweises auf die Patenterteilung: **11.08.1993**
(21) Anmeldenummer: 90105558.2
(22) Anmeldetag: 23.03.1990
(51) Int. Cl.: C25F 3/20

(54) **Chemisches Verfahren zur Vermeidung eines Regenbogeneffektes, der durch die beim Glänzen von Teilen aus Aluminium oder Aluminiumlegierungen entstehende Oxydschicht hervorgerufen wird**
Chemical process to avoid a rainbow effect, provoked by an oxide layer that is caused during the polishing of pieces of aluminium or pieces of aluminium alloys
Procédé chimique pour éviter un effet arc en ciel, provoqué par une couche d'oxyde produite par le polissage des pièces en aluminium ou en alliages d'aluminium

(30) Priorität: 26.05.1989 DE 3917186
(43) Veröffentlichungstag der Anmeldung: 28.11.1990
(73) Patentinhaber: Gebr. Happich GmbH, D-42097 Wuppertal (DE)
(72) Erfinder: Venn, Peter, D-5600 Wuppertal 22 (DE); Bartkowski, Klaus-Dieter, D-7519 Oberderdingen-Flehingen (DE)

(56) Entgegenhaltungen:
- FR-A- 1 003 126
- GB-A- 606 240
- US-A- 2 647 865
- S. WERNICK et al.: "The Surface Treatment and Finishing of Aluminium and its Alloys", Ausgabe 1, Band 1, 1987, Seiten 73-77, Finishing Publications Ltd, Teddington, Middlesex, GB

## Beschreibung

Die Erfindung bezieht sich auf ein chemisches Verfahren zur Vermeidung eines Regenbogeneffekts, der durch die beim Glänzen von Teilen aus Aluminium oder Aluminiumlegierungen entstehende Oxydschicht hervorgerufen wird, bei dem die Teile in einem ersten Verfahrensschritt entfettet bzw. gereinigt und in einem zweiten Verfahrensschritt elektrolytisch-alkalisch geglänzt werden.

Aluminiumteile, wie Aluminium-Preß- oder Rollprofile, werden u.a. in der Baubeschlags- und Beleuchtungsindustrie oder insbesondere auch im Kraftfahrzeugbau bei z.B. Fenstereinfaßsystemen oder auch als Zierrahmen, Zieleisten u. dgl. eingesetzt. Dabei ist es auch bekannt, solche Teile aus Aluminium oder Aluminium-Legierungen zu verwenden, die eine farbig eloxierte Oberfläche aufweisen.

Solche Teile aus Aluminium oder Aluminium-Legierungen werden unabhängig davon, ob sie naturfarben belassen oder eingefärbt werden sollen, erforderlichenfalls zunächst geschliffen, sodann poliert, entfettet und geglänzt, wobei die Teile beim Glänzen in einem mittels Gleichstrom betriebenen alkalischen Elektrolyten behandelt werden. Es hat sich gezeigt, daß durch die beim Glänzen der Teile entstehende Oxydschicht ein in irisierenden Farben schillernder Regenbogeneffekt hervorgerufen wird, der äußerst unerwünscht ist. Während der vorgenannte Effekt bei farblosen (naturfarbenen) Eloxalschichten in der Regel nur schwach sichtbar ist, ist der Regenbogeneffekt, insbesondere bei farbigen Eloxalschichten oftmals auch so stark, daß er nicht mehr akzeptabel ist. Es ist schon eine Behandlung der Teile in Chrom-Phosphorsäure-Lösungen vorgeschlagen worden, wobei sich allerdings gezeigt hat, daß eine solche Behandlung zu einer Glanzverminderung sowie zur Anätzung der vorher alkalisch geglänzten Aluminium-Teile führt, so daß sich eine solche Behandlung der Teile in der Praxis verbietet.

Der vorliegenden Erfindung liegt nun die Aufgabe zugrunde, ein chemisches Verfahren zur Vermeidung eines Regenbogeneffektes, der durch die beim Glänzen von Teilen aus Aluminium oder Aluminium-Legierungen entstehende Oxydschicht hervorgerufen wird, aufzuzeigen.

Diese Aufgabe wird ausgehend von einem Verfahren der eingangs genannten Art, in ebenso einfacher wie vorteilhafter und fortschrittlicher Weise erfindungsgemäß dadurch gelöst, daß die Teile nach dem Glänzen einer Weiterbehandlung unterzogen werden, bei der die Teile zunächst in Wasser gespült, dann in einer Chromsäure-Lösung mit etwa 50 g/l CrO₃ bei etwa 98 ° C etwa 3 Minuten exponiert und schließlich in einer Natriumhydrogensulfit-Lösung nochmals gespült werden. Die Erfindung sieht also vor, daß die Teile aus Aluminium oder Aluminium-Legierungen in Wasser gespült und sodann in einer Chromsäure-Lösung exponiert werden, wobei die Oxydschicht bzw. der Oxydfilm (Schmand) entfernt wird. Die sich hieran anschließende nochmalige Spülung der Teile in einer Natriumhydrogensulfit-Lösung bewirkt, daß das 6-wertige Chrom zum 3-wertigen Chrom reduziert wird.

Hier durchgeführte Versuche haben ergeben, daß die aufgezeigte Lehre zur Vermeidung des Regenbogen-Effektes führt, und zwar ohne das vorher geglänzte Aluminium negativ zu beeinflussen.

Die so behandelten Teile können naturfarben belassen oder auch eingefärbt werden. Zum Einfärben werden die Teile in einem nachfolgenden Verfahrensschritt in einem metallsalzhaltigen Elektrolyten unter Anwendung von Wechselstrom exponiert und sodann in einem weiteren Verfahrensschritt in einem azofarbstoffhaltigen Färbebad chemischadsorptiv gefärbt.

## Patentansprüche

1. Chemisches Verfahren zur Vermeidung eines Regenbogeneffekts, der durch die beim Glänzen von Teilen aus Aluminium oder Aluminiumlegierungen entstehende Oxydschicht hervorgerufen wird, bei dem die Teile in einem ersten Verfahrensschritt entfettet bzw. gereinigt und in einem zweiten Verfahrensschritt elektrolytisch-alkalisch geglänzt werden, dadurch gekennzeichnet, daß die Teile nach dem Glänzen einer Weiterbehandlung unterzogen werden, bei der die Teile zunächst in Wasser gespült, dann in einer Chromsäure-Lösung mit etwa 50 g/l CrO₃ bei etwa 98 ° C etwa drei Minuten exponiert und schließlich in einer Natriumhydrogensulfit-Lösung nochmals gespült werden.

## Claims

1. A chemical process to obviate a rainbow effect which results from the formation of an oxide layer when parts of aluminium or aluminium alloys are burnished by a method in a first stage of which the parts are degreased or cleaned and in a second stage electrolytically burnished under alkaline conditions, characterised in that the parts, after burnishing, are further treated by being rinsed in water, immersed in a chromic acid solution containing approximately 50 g/l CrO₃ at approximately 98 °C for approximately 3 minutes and finally being rinsed again in a sodium bisulphite solution.

## Revendications

1. Procédé chimique destiné à éviter un effet d'arc-en-ciel, provoqué par la couche d'oxyde qui est produite par le polissage brillant de pièces en aluminium ou en alliages d'aluminium, dans lequel les pièces sont dégraissées ou nettoyées dans une première étape de procédé et sont polies brillantes au cours d'une seconde étape de procédé par un procédé électrolytique alcalin, caractérisé en ce qu'après polissage brillant, les pièces sont soumises à un traitement complémentaire au cours duquel les pièces sont d'abord rincées à l'eau, puis laissées trois minutes environ dans une solution d'acide chromique à raison de 50 g/l CrO₃ à une température d'environ 98° C et enfin rincées encore une fois dans une solution de bisulfite de sodium.
